# EUROPÄISCHE PATENTSCHRIFT

(11) **EP 3 444 086 B1**
(45) Veröffentlichungstag und Bekanntmachung des Hinweises auf die Patenterteilung: **23.02.2022**
(21) Anmeldenummer: 17186475.4
(22) Anmeldetag: 16.08.2017
(51) Int. Cl.: B27N 1/00, B27N 3/00, B27N 3/12, E04C 2/10, E04C 2/16, B27N 1/02, B27N 3/04

(54) **MULTIFUNKTIONSPLATTE AUS HOLZ- UND BICOMPONENTENFASERN UND VERFAHREN ZUM HERSTELLEN EINER MULTIFUNKTIONSPLATTE**
MULTI-FUNCTION PANEL CONSISTING OF WOOD AND BICOMPONENT FIBRES AND PRODUCTION METHO FOR A MULTI-FUNCTION PANEL
PLAQUE MULTIFONCTION EN BOIS ET EN FIBRES À DEUX COMPOSANTS ET PROCÉDÉ DE FABRICATION ASSOCIÉ

(43) Veröffentlichungstag der Anmeldung: 20.02.2019
(73) Patentinhaber: SWISS KRONO Tec AG, 6004 Luzern (CH)
(72) Erfinder: Kalwa, Dr. Norbert, 32805 Horn-Bad Meinberg (DE); Siems, Jens, 17139 Malchin (DE)
(74) Vertreter: Kalkoff & Partner Patentanwälte mbB

(56) Entgegenhaltungen:
- EP-A2- 3 170 636
- DE-A1-102008 039 720
- US-A1- 2003 134 556

## Beschreibung

Die Erfindung betrifft eine Multifunktionsplatte aus Holz- und Bicomponentenfasern sowie ein Verfahren zum Herstellen der Multifunktionsplatte.

Platten aus Holzfasern und Bicomponentenfasern sind an sich bekannt und werden in unterschiedlichen Dicken und Rohdichten, je nach geplanter Anwendung, hergestellt. Ein Beispiel für diese Produkte ist eine Holzfaser-Dämmplatte mit einem Anteil an Nadelholzfasern von 91%, einem Anteil an Bicomponentenfaser (nachfolgend: Bicofaser) von 5% und einem Anteil an Brandschutzmittel von 4%. Eine solche Dämmplatte ist leicht und hat gute Wärmedämmeigenschaften (Wärmeleitfähigkeit = 0,039 W/mK). Sie ist weich und biegsam, sie weist jedoch nur so geringe Festigkeitseigenschaften auf, dass diese nicht gemessen werden können. Ein Beispiel für eine solche Platte ist die "best wood FLEX 50" - Wärmedämmplatte, Hersteller: Holzwerk Gebr. Schneider GmbH, Eberhardzell, die ein Gewicht von ca. 50 kg/m³ aufweist. Weitere Beispiele zeigen die EP 3 170 636 A2 und die DE 10 2008 039 720 A1. Eine Platte aus Bicomponentenfasern und Bastfasern ist zudem aus der US 2007/0042664 A1 bekannt.

Es ist daher Aufgabe der Erfindung, eine Holzwerkstoffplatte bereitzustellen, die verbesserte Eigenschaften aufweist.

Diese Aufgabe wird gelöst mit einer Multifunktionsplatte nach Anspruch 1 und mit einem Verfahren zur Herstellung einer Multifunktionsplatte nach Anspruch 10.

Die erfindungsgemäße Multifunktionsplatte besteht aus Holzfasern und Bicofasern sowie optional aus mindestens einem Additiv oder einer Mischung von Additiven, wobei der Anteil der Holzfasern von 10 Gew.-% bis 90 Gew.-% betragen kann und der Anteil der Bicofasern kann entsprechend 90 Gew.-% bis 10 Gew.-% betragen. Das mindestens eine oder die Mischung von Additiven umfasst Fungizide, Insektizide, Algizide und Hydrophobierungsmittel. Die Dichte der Multifunktionsplatte kann von 100 kg/m³ bis 300 kg/m³ betragen.

Als Holzfasern werden typischerweise Fasern und Faserbündel bezeichnet, die durch Zerfasern von Holzhackschnitzeln erhalten werden. Die kleiner dimensionierten Fasern und Faserbündel, die hier gemeinsam als Holzfasern bezeichnet werden, weisen geringere Rückstellkräfte als Späne auf. Für die erfindungsgemäße Multifunktionsplatte werden bevorzugt Agglomerate aus Fasern, bevorzugt grobe Faserbündel aus nicht vollständig separierten Fasern eingesetzt, deren Länge 3 mm bis 18 mm beträgt. Bevorzugt werden Holzfasern eingesetzt, deren Länge 6 mm bis 12 mm beträgt. Der Durchmesser der Agglomerate beträgt 100 µm bis 3 mm. Diese Holzfasern können schneller und homogener mit den Bicofasern gemischt werden. Die groben Fasern, die für die erfindungsgemäße Multifunktionsplatte eingesetzt werden, weisen im Vergleich zu den meist vollständig separierten, feineren Fasern, die zur Herstellung von mitteldichten oder hochdichten Faserplatten eingesetzt werden, höhere Rückstellkräfte auf. Sie haben sich daher zur Herstellung besonders leichter Faserplatten als geeignet erwiesen.

Die Bicofasern sind aus zwei unterschiedlichen Komponenten bzw. Materialien hergestellt. Ein Kern aus Kernmaterial ist von einem Mantel aus Mantelmaterial umhüllt. Es können auch geschichtete Bicofasern verwendet werden, bevorzugt sind jedoch ummantelte Fasern mit einem vollständig umhüllten Kern. Typische Kernmaterialien sind Polyethylenterephthalat (PET) oder Polyethylen. Als Mantelmaterial wird bevorzugt co-oder iso-Polyethylenterephthalat (co-PET bzw. iso-PET) eingesetzt.

Die Bicofaser ist bei Raumtemperatur fest. Das Mantelmaterial weist vorteilhaft einen möglichst niedrigen Schmelzpunkt auf, jedenfalls einen niedrigeren Schmelzpunkt als das Kernmaterial. Der Schmelzpunkt des Mantelmaterials beträgt bevorzugt einen Schmelzpunkt von maximal 160 °C, besonders bevorzugt von maximal 130 °C, insbesondere einen Schmelzpunkt von 90 °C bis 115 °C auf. Auf diese Weise wird wenig Energie verbraucht, um den Mantel der Bicofasern an- bzw. aufzuschmelzen, um eine Verklebung von Bico- und Holzfasern zu erreichen.

Die Bicofasern werden mit einer Länge eingesetzt, die vorteilhaft kürzer ist als die Länge der Holzfasern. Bicofasern werden bevorzugt mit einer Länge von 0,5 mm bis 30 mm eingesetzt, ihr Durchmesser beträgt meist 3 den bis 15 den, meist 4 den bis 9 den. Die dünneren Bicofasern lassen sich besonders einfach zu einer homogenen Mischung mit den Holzfasern verarbeiten. Zudem ermöglichen sie die Ausbildung besonders fein und gleichmäßig verteilter Klebepunkte. Nach einer besonders bevorzugten Ausführung der erfindungsgemäßen Multifunktionsplatte weist diese kein Bindemittel auf.

Der Anteil von Holzfasern beträgt bevorzugt 70 Gew.-% bis 40 Gew.-%, während der Anteil der Bicofasern bevorzugt 30 Gew.-% bis 60 Gew.-% beträgt. Nach einer besonders vorteilhaften Ausführung beträgt der Anteil der Holzfasern 45 Gew.-% bis 55 Gew.-% und der Anteil der Bicofasern beträgt 55 Gew.-% bis 45 Gew.-%.

In der erfindungsgemäßen Ausführung weist die erfindungsgemäße Multifunktionsplatte nur Holz- und Bicofasern auf. Weiter sind der Multifunktionsplatte eines oder mehrere der nachfolgend genannten Additive zugesetzt: Fungizide, Insektizide, Algizide und Hydrophobierungsmittel. Die Additive können auf die Außenfläche der Multifunktionsplatte aufgebracht werden, bevorzugt werden sie jedoch den Fasern vor dem Trocknen in der Blow-Line oder der Fasermischung vor dem Streuen zu einem Faserkuchen zugesetzt, so dass sie über den Querschnitt der Platte verteilt sind. Denkbar ist auch, dass ein Teil der Fasern mit den Additiven gemischt wird und dass diese Mischung zum Streuen von Außenlagen der Multifunktionsplatte eingesetzt wird.

Die erfindungsgemäße Multifunktionsplatte weist ein Gewicht von mindestens 100 kg/m³ bis maximal 300 kg/m³ auf, bevorzugt ein Gewicht von 150 kg/m³ bis 250 kg/m³. Sie ist damit schwerer als bekannte Dämmplatten, die ein Gewicht von z. B. nur 50 kg/m³ aufweisen. Dafür leistet die erfindungsgemäße Multifunktionsplatte jedoch wesentlich mehr. Während bekannte leichte Dämmplatten nur geringe Festigkeitseigenschaften aufweisen und insbesondere nicht geeignet sind, Befestigungsmitteln Halt zu geben, weist die erfindungsgemäße Multifunktionsplatte eine Druckfestigkeit von z. B. 45 kPa bis 55 kPa und eine Schraubenauszugsfestigkeit von z. B. 65 N bis 160 N auf. Diese Festigkeitswerte werden bei unverändert guten Wärmedämmwerten von 0,035 W/mK bis 0,39 W/mK erreicht.

Die guten Festigkeitseigenschaften erlauben es, die Multifunktionsplatte ohne weitere Hilfsmittel zu befestigen, z. B. zu verschrauben. Es ist möglich, die Multifunktionsplatte als tragendes Element eine Sandwichkonstruktion aus mehreren unterschiedlichen Platten einzusetzen. Die erfindungsgemäße Multifunktionsplatte weist eine ausreichende Druckfestigkeit und Steifigkeit auf, um sie zu beschichten, was mit bekannten, flexiblen Wärmedämmplatten nicht möglich ist. Die erhöhte Festigkeit der Multifunktionsplatte erlaubt auch das Anbringen von Profilen, sei es durch Bearbeiten der Kanten oder durch Aufbringen separater Profile sowie das Fräsen oder Sägen der Platte.

Das Verfahren zum Herstellen der Multifunktionsplatte bestehend aus einem Anteil an Holzfasern von 10 Gew.-% bis 90 Gew.-% und einem Anteil an Bicomponentenfasern von 90 Gew.-% bis 10 Gew.-% sowie einem Additiv oder einer Mischung von Additiven aus einer Gruppe, die Fungizide, Insektizide, Algizide und Hydrophobierungsmittel umfasst und mit einer Dichte von 100 kg/m³ bis 300 kg/m³ umfasst die Schritte des
- Mischens von Holzfasern und Bicomponentenfasern sowie des Additivs oder der Mischung von Additiven, des
- Streuens eines Faserkuchens, des
- Verdichtens des Faserkuchens unter Druck, des
- Erhitzens des Faserkuchens mittels eines Luftstroms und des
- Abkühlens des Faserkuchens unter Druck.

Die Holz- und Bicofasern werden bevorzugt in mehreren aufeinanderfolgenden Schritten gemischt, um eine möglichst homogene Mischung zu erhalten. In einer einfachen Ausführung werden sämtliche Fasern und ggf. Additive als eine einheitliche Mischung gemischt. Mit dieser Mischung wird eine einschichtige Platte gestreut und verdichtet. Nach einer alternativen Ausführung werden zwei oder mehr Mischungen hergestellt, wobei mindestens eine Mischung, z. B. die Decklagenmischung zusätzlich zu den Fasern auch ein Additiv enthält. Meist wird die Decklagenmischung, die das Additiv enthält, als Außenlage gestreut, gefolgt von einer Mischung ohne oder mit anderen Additiven. Abschließend wird wieder die Decklagenmischung gestreut.

Der Faserkuchen, der aus der oder den Fasermischungen gestreut wird, weist üblicherweise eine Dicke von ca. 25 cm bis 45 cm auf. Dieser Faserkuchen wird meist auf ca. 2% bis 5% der ursprünglichen Dicke komprimiert, so dass die Multifunktionsplatte eine Dicke von 5 mm bis 25 mm aufweist, bevorzugt eine Dicke von 10 mm bis 15 mm aufweist. Das Verdichten erfolgt bevorzugt durch zwei umlaufende, zueinander geneigt stehende Förderbänder, von denen das erste unter dem Faserkuchen angeordnet ist und das zweite schräg geneigt über dem Faserkuchen. Der maximale Abstand der Förderbänder zueinander ist benachbart zum Streuen des Faserkuchens am größten und benachbart zum Erhitzen am kleinsten. Die umlaufenden Förderbänder reichen aus, um den Faserkuchen um bis zu 98 % zu verdichten; eine Presse ist nicht erforderlich. Die Förderbänder weisen bevorzugt Bänder aus einem luftdurchlässigen Material auf, das jedoch so dicht ist, dass die Fasern des Faserkuchens zwischen den Förderbändern gehalten werden.

Das Verdichten erfolgt nach einer einfachen Ausführung bei Umgebungstemperatur. Die Umgebungstemperatur reicht jedoch nicht aus, den Mantel der Bicofasern zum Schmelzen zu bringen. Entsprechend können sich allein durch das Verdichten keine Klebepunkte ausbilden.

Nach einer bevorzugten Ausführung wird der Faserkuchen bereits beim Verdichten auf eine Temperatur über Umgebungstemperatur erwärmt, um den Mantel der Bicofaser zu erweichen. Dies kann durch Mittel zum Erwärmen der Umgebungsluft erfolgen, die parallel zu den Förderbändern angeordnet sind.

Der verdichtete Faserkuchen durchläuft dann einen Durchlaufofen, wobei der verdichtete Faserkuchen weiterhin zwischen umlaufenden, luftdurchlässigen Bändern gehalten wird. Im Durchlaufofen wird der Faserkuchen mittels erwärmter Luft erhitzt bis auf eine Temperatur, die den Mantel der Bicofaser zum Schmelzen bringt, typisch eine Temperatur von ca. 100 °C bis 160 °C. Der schmelzende Mantel der Bicofaser verklebt den Kern der Bicofaser mit der Holzfaser, so dass eine durch Klebpunkte fixierte Struktur entsteht, die große Hohlräume an Luft aufweist, die in einem Gerüst aus Fasern angeordnet sind.

Die Fasern der Multifunktionsplatte, insbesondere die Holzfasern, verfügen über Rückstellkräfte, die selbst nach dem Ausbilden der Klebepunkte noch zu einer unerwünschten Verformung der Multifunktionsplatte führen können. Um dieses Risiko zu minimieren, ist es bevorzugt, die verdichtete, mit Klebepunkten versehene Multifunktionsplatte weiterhin zwischen Förderbändern zu führen, die unmittelbar an der Plattenoberfläche anliegen, so dass das Abkühlen erfolgt, während die Förderbänder die Multifunktionsplatte fixieren. Nach dem Abkühlen zeigen die Klebepunkte eine Haltekraft, die größer ist als die Rückstellkraft der Holzfasern, so dass die Formstabilität der Multifunktionsplatte gewährleistet ist.

Das Abkühlen kann durch Zufuhr ungeheizter, beschleunigter Luft erfolgen. Das Abkühlen kann vorteilhaft aber auch mit gekühlter und beschleunigter Luft erfolgen.

Die erfindungsgemäßen Multifunktionsplatten sind nicht vollständig biegsam wie z. B. leichte Wärmedämmplatten. Sie sind ausreichend biegesteif um in beliebigen Abmessungen hergestellt werden zu können. Die erfindungsgemäßen Multifunktionsplatten sind daher auch als großformatige Platten z. B. mit einem Format von 2800 mm × 2070 mm herstellbar. Diese Formate können auch deshalb hergestellt werden, weil einfache Produktionsvorrichtungen ausreichen und die Herstellung ohne aufwändige Pressen erfolgt.

Es ist als weiterer Vorteil der erfindungsgemäßen Multifunktionsplatte anzusehen, dass die Entsorgung unproblematisch erfolgen kann. Auch eine thermische Entsorgung der Platte ist möglich.

Details der Erfindung werden nachfolgend anhand von Ausführungsbeispielen näher erläutert. Es zeigen:
- Fig.1: eine schematische, nicht-maßstäbliche Darstellung eines Schnitts durch eine erfindungsgemäße Multifunktionsplatte,
- Fig. 2: ein nicht-maßstäblicher Ausschnitt aus einem Querschnitt der erfindungsgemäßen Multifunktionsplatte,
- Fig. 3: eine schematische Darstellung der Herstellung einer Multifunktionsplatte.

Fig. 1 zeigt in schematischer Darstellung eine Multifunktionsplatte 1, die Holzfasern 2 und Bicofasern 3 aufweist. Die Holzfasern 2 sind 6 mm bis 18 mm lang. Sie bestehen aus Agglomeraten von Fasern, d. h. Bündeln von Fasern, die beim Zerfasern von Holzspänen entstehen und die nach dem Zerfasern aneinander haften oder die noch nicht vollständig voneinander getrennt sind. Der Durchmesser der Agglomerate beträgt zwischen 100 µm und 3 mm. Die Bicofasern 3 sind wesentlich dünner; sie bestehen aus co- bzw. iso-PET als Mantelmaterial und PET als Kernmaterial. Ihre Länge beträgt bis zu 30 mm und ihr Durchmesser beträgt ca. 6 den. Fig. 1 zeigt die größeren Holzfasern 2 mit einem Anteil von 44 Gew.-% an der Multifunktionsplatte 1 und die wesentlich feineren Bicofasern 3 mit einem Anteil von 56 Gew.-%. Die Multifunktionsplatte 1 ist 11 mm dick und weist ein Gewicht von 150 kg/m³ auf. Die Abmessungen der Platte betragen 2800 mm x 2070 mm.

Das Fasergemisch aus Holz- und Bicofasern 2, 3 bildet ein dreidimensionales Gerüst. An den Kreuzungspunkten zwischen den Holz- und Bicofasern aber auch zwischen Bicofasern haben sich, wie in Fig. 2 dargestellt, Klebepunkte 4 ausgebildet, die der Platte Festigkeit verleihen, ohne die schalldämmenden Eigenschaften zu vermindern. Die Rückstellkraft der Holzfasern 3 ermöglicht die Herstellung einer Multifunktionsplatte mit einem großen Anteil an Hohlräumen, so dass die Platte ein geringes Gewicht aufweist. Gleichzeitig bewirkt der hohe Anteil an Bicofasern eine im Verhältnis zum geringen Gewicht sehr hohe Druckfestigkeit und überraschend auch einen -bezogen auf das Gewicht- hohen Schraubenausziehwiderstand. Ein steigender Anteil an Bicofasern führt zu einer Steigerung der Druckfestigkeit.

Fig. 3 zeigt die Herstellung der erfindungsgemäßen Multifunktionsplatte. Aus einem Vorratsbehälter 5 wird die Mischung aus Holz- und Bicofasern, der ggf. auch Additive beigemischt sein können, über eine Zellenradschleuse 6 zu einem Faserkuchen 7 von ca. 30 cm Dicke gestreut. Das Mischen der Fasern erfolgt vorab auf an sich bekannte Weise, bevorzugt in mehreren Stufen bzw. Schritten, um eine möglichst homogene Mischung zu erreichen.

Der Faserkuchen 7 wird auf ein unteres Förderband 8 gestreut. Das untere Förderband 8 ist waagerecht ausgerichtet. In einem Winkel dazu ist das obere Förderband 9 geneigt. An dem Ende 10 des oberen Förderbandes 9, das an den Vorratsbehälter 5 angrenzt, entspricht der Abstand zum unteren Förderband 8 mindestens der Dicke des Faserkuchens, hier ca. 30 cm. Der Abstand des oberen Förderbands 9 zum unteren Förderband 8 verringert sich bis zum zweiten Ende 11 des oberen Förderbands auf die vorgegebene Dicke der Multifunktionsplatte, hier 11 mm. Parallel zu den Förderbändern 8 und 9 sind Gebläse angeordnet, die bewirken, dass der Faserkuchen 7 mit erwärmter Luft durchströmt wird. Während der Faserkuchen 7 vom ersten Ende 10 des oberen Förderbandes 9 zu dessen zweiten Ende 11 bewegt wird, verdichten sich die Fasern durch den sich verringernden Abstand zwischen dem oberen und dem unteren Förderband 8, 9 auf die für die jeweilige Multifunktionsplatte 1 vorgesehene Dicke. Gleichzeitig wird der Mantel der Bicofasern bereits vorerwärmt.

Nach dem Verdichten wird die Multifunktionsplatte 1 zwischen dem unteren Förderband 12 und einem parallel dazu angeordneten, zweiten oberen Förderband 13 in einen Durchlaufofen 14 geführt. Heizeinrichtungen 15, die z. B. über Heizdrähte oder durch Infrarotstrahlung Hitze erzeugen, sind oberhalb und unterhalb der Förderbänder 12 und 13 angeordnet. Optional werden die Heizeinrichtungen 15 durch Gebläse unterstützt, um die erhitzte Luft zu beschleunigen und durch die Förderbänder 12, 13 und die Multifunktionsplatte 1 zu fördern. Die umlaufenden Bänder der Förderbänder 12, 13 sind zu diesem Zweck aus hitzebeständigem, luftdurchlässigen Werkstoff, z. B. einem Metallgeflecht oder einem Gewebe, das trotz der Luftdurchlässigkeit dicht genug ist, um die Holz- und Bicofasern 2, 3 zurückzuhalten.

Im Durchlaufofen 14 wird der Mantel der Bicofasern nun weiter so weit erhitzt, dass der Mantel schmilzt bzw. so weit erweicht, dass Holzfasern 2 oder andere Bicofasern 3, die an dem Mantel anliegen, mit dem geschmolzenen oder erweichten Mantel einen Klebepunkt 4 bilden (vgl. Fig. 2). Durch den hohen Anteil an Bicofasern 3 bilden sich zahlreiche Klebepunkte 4, die der Multifunktionsplatte 1 eine signifikant höhere Festigkeit verleihen als einer Wärmedämmplatte nach dem Stand der Technik, die nur einen 5 % Anteil an Bicofasern aufweist.

Die so im Durchlaufofen 14 erzeugten Klebepunkte 4 sind zunächst noch weich. Sie weisen mindestens zum Teil noch eine geringe Festigkeit auf, so dass die Rückstellkraft der Holzfasern 2 größer ist als die Festigkeit der Klebepunkte 4. Würde die noch warme Multifunktionsplatte 1 nun aus der Führung der Förderbänder 12, 13 entlassen, bestünde das Risiko von unerwünschten Formveränderungen. Um diese unerwünschten Formveränderungen zu vermeiden, wird die Multifunktionsplatte 1 weiter durch die Förderbänder 12 und 13 in der Höhe fixiert und in eine Vorrichtung 16 zum Abkühlen überführt. Die Vorrichtung 16 zum Abkühlen ist mit Mitteln 17 zum Erzeugen kühler Luft versehen, die durch die Multifunktionsplatte geführt wird. Die Mittel 17 zum Erzeugen kühler Luft können einfache Gebläse sein, die Luft durch die Multifunktionsplatte 1 fördern, die die Umgebungstemperatur aufweist, die außerhalb der Produktionsanlage herrscht. Optional kann zusätzlich eine Kühleinrichtung vorgesehen sein, die die Luft auf eine bestimmte Temperatur kühlt. Erst wenn die Klebepunkte 4 sich durch die Abkühlung so weit verfestigt haben, dass deren Haltekraft größer ist als die Rückstellkraft der Holzfasern 2, wird die Multifunktionsplatte 1 aus der Führung durch die Förderbänder 12, 13 entlassen.

Die Breite der Multifunktionsplatte 1 beträgt 2800 mm. Die Multifunktionsplatte 1 wird in einem kontinuierlichen Verfahren in unendlicher Länge produziert. Sie kann auf beliebige Längen gekürzt werden, z. B. auf eine Länge von 2070 mm.

Die vorstehend beschriebene Multifunktionsplatte 1 und das Herstellverfahren für diese Multifunktionsplatte werden erfindungsgemäß so modifiziert, dass zusätzlich zu den Holz- und Bicofasern 2, 3 auch ein oder mehrere Additive zugesetzt werden, z. B. ein Additiv oder eine Mischung von Additiven, aus der Gruppe von Additiven die Fungizide, Insektizide, Algizide und Hydrophobierungsmittel umfasst. Die Additive werden meist in Mengen von bis zu 10 Gew.-% zugesetzt. Sie werden entweder den Holzfasern bereits in der Blow-Line zugesetzt oder sie werden der Mischung aus Holzfasern 2 und Bicofasern 3 insgesamt zugesetzt oder es wird ein zweiter Vorratsbehälter eingesetzt, aus dem eine separate Schicht des Faserkuchens 7 gestreut wird, indem der erste Vorratsbehälter 5 und der zweite Vorratsbehälter alternierend den Faserkuchen 7 streuen. Bevorzugt streut der zweite Vorratsbehälter die Außenlagen des Faserkuchens 7.

Im Folgenden zeigen einige Ausführungsbeispiele unterschiedliche Rezepturen für die Zusammensetzung und Ausführung der erfindungsgemäßen Multifunktionsplatte:

### Ausführungsbeispiel 1 (nicht nach der Erfindung)

Aus dem Vorratsbehälter werden 56 Gew.-% Bicofasern 3 und 44 Gew.-% Holzfasern 2 gestreut. Zunächst wird in einer ersten Charge ein Faserkuchen 7 mit einer Menge von 1,76 kg/m² zur Herstellung einer Multifunktionsplatte 1 mit einer Dicke von 11 mm gestreut, verdichtet, erhitzt und gekühlt. In einer zweiten Charge werden 1,98 kg/m² gestreut und in einer dritten Charge werden 2,75 kg/m² Fasern gestreut, jeweils zur Herstellung einer Multifunktionsplatte mit 11 mm Dicke. Tabelle 1 zeigt die Dicke (mm), die Dichte (kg/m³), die Druckfestigkeit (kPa), den Wärmedurchlasswiderstand (W/mK) und die Schraubenauszugfestigkeit (N).

**Tabelle 1**

| | Charge 1 | Charge 2 | Charge 3 |
|---|---|---|---|
| Rohdichte (kg/m³) (DIN EN 323) | 160 kg/m³ | 180 kg/m³ | 250 kg/m³ |
| Stärke in mm | 11 | 11 | 11 |
| Druckfestigkeit (kPa) (DIN EN 826) | 51 | 53 | 55 |
| Wärmedurchlasswiderstand λ (W/mK) (DIN EN 12667) | 0,03576 | 0,03726 | 0,03872 |
| Schraubenauszugsfestigkeit (N) (DIN EN 320) | 95 | 129 | 160 |

Es zeigt sich, dass die Werte für Druckfestigkeit und Schraubenauszugsfestigkeit mit steigender Dichte ansteigen, die Schraubenauszugsfestigkeit sogar deutlich. Der Wärmedurchlasswiderstand steigt ebenfalls moderat.

### Ausführungsbeispiel 2 (nicht nach der Erfindung)

In einer ersten Charge wird ein Fasergemisch aus 30 Gew.-% Bicofasern 3 und 70 Gew.-% Holzfasern 2 in einer Menge von 1,98 kg/m² auf das untere Förderband 8 gestreut. Die zweite Charge zeigt ein Fasergemisch aus 44 % Bicofasern und 56 Gew.-% Holzfasern und die dritte Charge weist ein Fasergemisch aus 56 Gew.-% Bicofasern 3 und 44 Gew.-% Holzfasern 2 auf. Die zweite und die dritte Charge werden ebenfalls mit 1,98 kg/m² gestreut. Tabelle 2 zeigt, dass Dicke und Dichte der Platten identisch sind, lediglich der Anteil von Holzfasern 2 und Bicofasern 3 variiert.

**Tabelle 2**

| | Charge 1 | Charge 2 | Charge 3 |
|---|---|---|---|
| Variante | V1: 30% Bico | V2: 44% Bico | V3: 56% Bico |
| Rohdichte (kg/m³) (DIN EN 323) | 180 | 180 | 180 |
| Stärke in mm | 11 | 11 | 11 |
| Druckfestigkeit (kPa) (DIN EN 826) | 45 | 49 | 55 |
| Wärmedurchlasswiderstand λ (W/mK) (DIN EN 12667) | 0,03709 | 0,03713 | 0,03726 |
| Schraubenauszugsfestigkeit (N) (DIN EN 320) | 68 | 82 | 129 |

Mit steigendem Einsatz von Bicofasern steigen die Festigkeitseigenschaften signifikant. Der Wärmedurchgangswiderstand ändert sich bei variierendem Faseranteil nicht; er ist offenbar von der Dichte der Multifunktionsplatte 1 abhängig.

### Bezugszeichenliste

- 1: Multifunktionsplatte
- 2: Holzfaser
- 3: Bicofaser (Bicomponentenfaser)
- 4: Klebepunkt
- 5: Vorratsbehälter
- 6: Zellenradschleuse
- 7: Faserkuchen
- 8: Unteres Förderband
- 9: Oberes Förderband
- 10: Oberes Ende
- 11: Unteres Ende
- 12: Unteres Förderband /Durchlaufofen
- 13: Oberes Förderband / Durchlaufofen
- 14: Durchlaufofen
- 15: Heizeinrichtungen
- 16: Vorrichtung zum Abkühlen
- 17: Mittel zum Abkühlen

## Patentansprüche

1. Multifunktionsplatte, bestehend aus Holzfasern (2) und Bicomponentenfasern (3) sowie aus einem oder einer Mischung von Additiven, wobei die Holzfasern (2) einen Anteil von 10 Gew.-% bis 90 Gew.-% einnehmen und die Bicomponentenfasern (3) einen Anteil von 90 Gew.-% bis 10 Gew.-% einnehmen, wobei das mindestens eine Additiv oder die Mischung von Additiven eine Gruppe umfasst, die Fungizide, Insektizide, Algizide und Hydrophobierungsmittel umfasst und wobei die Multifunktionsplatte (1) eine Dichte von 100 kg/m³ bis 300 kg/m³ aufweist.

2. Multifunktionsplatte nach Anspruch 1, **dadurch gekennzeichnet, dass** der Anteil der Holzfasern (2) bis zu 70 Gew.-%, vorzugsweise bis zu 60 Gew.-%, vorteilhaft bis zu 55 Gew.-%, bevorzugt bis zu 45 Gew.-%, besonders bevorzugt bis zu 30 Gew.-% beträgt, und dass der Anteil der Bicomponentenfasern (3) bis zu 30 Gew.-%, vorzugsweise bis zu 45 Gew.-%, vorteilhaft bis zu 55 Gew.-%, bevorzugt bis zu 60 Gew.-%, besonders bevorzugt bis zu 70 Gew.-% beträgt.

3. Multifunktionsplatte nach Anspruch 1 oder 2, **dadurch gekennzeichnet, dass** die Holzfasern (2) als Agglomerate mit einer Länge von 3 mm bis 18 mm eingesetzt werden, vorteilhaft mit einer Länge von 6 mm bis 12 mm.

4. Multifunktionsmaterial nach mindestens einem der vorstehenden Patentansprüche, **dadurch gekennzeichnet, dass** die Bicomponentenfasern (3) als Kern Polyethylenterephthalat oder Polyethylen, jeweils einzeln oder in Mischung aufweisen.

5. Multifunktionsmaterial nach mindestens einem der vorstehenden Patentansprüche, **dadurch gekennzeichnet, dass** die Bicomponentenfasern (3) als Mantel co- oder iso-Polyethylenterephthalat aufweisen.

6. Multifunktionsmaterial nach mindestens einem der vorstehenden Patentansprüche, **dadurch gekennzeichnet, dass** der Mantel der Bicomponentenfaser (3) einen geringeren Schmelzpunkt aufweist als der Kern, insbesondere weist der Mantel einen Schmelzpunkt von weniger als 160 °C auf.

7. Multifunktionsmaterial nach mindestens einem der vorstehenden Patentansprüche, **dadurch gekennzeichnet, dass** die Bicomponentenfasern (3) eine Länge von 0,5 mm bis 30 mm aufweisen.

8. Multifunktionsmaterial nach mindestens einem der vorstehenden Patentansprüche, **dadurch gekennzeichnet, dass** die Multifunktionsplatte (1) eine Dichte von 160 kg/m³ bis 250 kg/m³ aufweist.

9. Multifunktionsplatte nach mindestens einem der vorstehenden Patentansprüche, **dadurch gekennzeichnet, dass** die Schraubenauszugfestigkeit der Multifunktionsplatte (1) über 60 N, vorteilhaft über 100 N, bevorzugt über 150 N beträgt.

10. Verfahren zum Herstellen einer Multifunktionsplatte (1) bestehend aus einem Anteil an Holzfasern (2) von 10 Gew.-% bis 90 Gew.-% und einem Anteil an Bicomponentenfasern (3) von 90 Gew.-% bis 10 Gew.-% sowie einem Additiv oder einer Mischung von Additiven aus einer Gruppe, die Fungizide, Insektizide, Algizide und Hydrophobierungsmittel umfasst und mit einer Dichte von 100 kg/m³ bis 300 kg/m³ mit den Schritten
- Mischen von Holzfasern (2) und Bicomponentenfasern (3) sowie dem Additiv oder der Mischung von Additiven,
- Streuen eines Faserkuchens (7),
- Verdichten des Faserkuchens (7) unter Druck,
- Erhitzen des Faserkuchens (7) mittels eines Luftstroms,
- Abkühlen des Faserkuchens (7) unter Druck.

11. Verfahren nach Anspruch 10, **dadurch gekennzeichnet, dass** das Mischen in mehreren Stufen erfolgt.

12. Verfahren nach Anspruch 10 oder 11, **dadurch gekennzeichnet, dass** das Verdichten durch Fördern des Faserkuchens (7) zwischen zwei keilförmig angeordneten Förderbändern (8, 9) erfolgt.

13. Verfahren nach mindestens einem der Ansprüche 10 bis 12, **dadurch gekennzeichnet, dass** die Förderbänder (8, 9, 12, 13) ein luftdurchlässiges Förderband aufweisen.

14. Verfahren nach mindestens einem der Ansprüche 10 bis 13, **dadurch gekennzeichnet, dass** das Erwärmen mindestens teilweise bereits während des Verdichtens erfolgt.

15. Verfahren nach mindestens einem der Ansprüche 10 bis 14, **dadurch gekennzeichnet, dass** das Erhitzen in einem Durchlaufofen (14) erfolgt.

16. Verfahren nach mindestens einem der Ansprüche 10 bis 15, **dadurch gekennzeichnet, dass** das Abkühlen durch Zufuhr beschleunigter Luft und/oder durch Zufuhr gekühlter Luft erfolgt.

## Claims

1. A multi-function panel, consisting of wood fibers (2) and bicomponent fibers (3) as well as an additive or a mixture of additives, wherein the wood fibers (2) take up a proportion of 10 wt.% to 90 wt.% and the bicomponent fibers (3) take up a proportion of 90 wt.% to 10 wt.%, wherein the at least one additive or the mixture of additives comprises a group that comprises fungicides, insecticides, algicides and hydrophobing agents and wherein the multi-function panel (1) has a density of 100 kg/m³ to 300 kg/m³.

2. The multi-function panel according to claim 1, **characterized in that** the proportion of wood fibers (2) is up to 70 wt.%, preferably up to 60 wt.%, advantageously up to 55 wt.%, preferably up to 45 wt.%, particularly preferably up to 30 wt.%, and **in that** the proportion of bicomponent fibers (3) is up to 30 wt.%, preferably up to 45 wt.%, advantageously up to 55 wt.%, preferably up to 60 wt.%, particularly preferably up to 70 wt.%.

3. The multi-function panel according to claim 1 or 2, **characterized in that** the wood fibers (2) are used as agglomerates with a length of 3 mm to 18 mm, advantageously with a length of 6 mm to 12 mm.

4. The multi-function material according to at least one of the preceding patent claims, **characterized in that** the bicomponent fibers (3) comprise polyethylene terephthalate or polyethylene, in each case in isolation or in a mixture, as the core.

5. The multi-function material according to at least one of the preceding patent claims, **characterized in that** the bicomponent fibers (3) comprise co- or iso-polyethylene terephthalate as the sheath.

6. The multi-function material according to at least one of the preceding patent claims, **characterized in that** the sheath of the bicomponent fibers (3) has a lower melting point than the core, in particular the sheath has a melting point of less than 160°C.

7. The multi-function material according to at least one of the preceding patent claims, **characterized in that** the bicomponent fibers (3) have a length of 0.5 mm to 30 mm.

8. The multi-function material according to at least one of the preceding patent claims, **characterized in that** the multi-function panel (1) has a density of 160 kg/m³ to 250 kg/m³.

9. The multi-function panel according to at least one of the preceding patent claims, **characterized in that** the screw-holding capacity of the multi-function panel (1) is over 60 N, advantageously over 100 N, preferably over 150 N.

10. A method for producing a multi-function panel (1) consisting of a proportion of wood fibers (2) of 10 wt.% to 90 wt.% and a proportion of bicomponent fibers (3) of 90 wt.% to 10 wt.% as well as an additive or a mixture of additives from a group that comprises fungicides, insecticides, algicides and hydrophobing agents and having a density of 100 kg/m³ to 300 kg/m³, said method comprising the steps of:
- mixing wood fibers (2) and bicomponent fibers (3) as well as the additive or mixture of additives,
- sprinkling a fiber cake (7),
- compressing the fiber cake (7) under pressure,
- heating the fiber cake (7) by means of an airflow,
- cooling the fiber cake (7) under pressure.

11. The method according to claim 10, **characterized in that** the mixing is done in multiple stages.

12. The method according to claim 10 or 11, **characterized in that** the compression is done by conveying the fiber cake (7) between two conveyor belts (8, 9) arranged in a wedge shape.

13. The method according to at least one of claims 10 to 12, **characterized in that** the conveyor belts (8, 9, 12, 13) comprise an air-permeable conveyor belt.

14. The method according to at least one of claims 10 to 13, **characterized in that** the heating is done at least in part as early as during the compression.

15. The method according to at least one of claims 10 to 14, **characterized in that** the heating is done in a conveyor oven (14).

16. The method according to at least one of claims 10 to 15, **characterized in that** the cooling is done by feeding in accelerated air and/or by feeding in cooled air.

## Revendications

1. Plaque multifonctions constituée de fibres de bois (2) et de fibres à deux composants (3) ainsi que d'un additif ou d'un mélange d'additifs, dans laquelle les fibres de bois (2) représentent une part de 10% en poids à 90% en poids et les fibres à deux composants (3) représentent une part de 90% en poids à 10% en poids, dans laquelle l'au moins un additif ou le mélange d'additifs inclut un groupe comprenant les fongicides, des insecticides, des algicides et des agents hydrofugeants, et dans laquelle la plaque multifonctions (1) présente une densité de 100 kg/m³ à 300 kg/m³.

2. Plaque multifonctions selon la revendication 1, **caractérisée en ce que** la part des fibres de bois (2) s'élève jusqu'à 70% en poids, de préférence jusqu'à 60% en poids, avantageusement jusqu'à 55% en poids, préférentiellement jusqu'à 45% en poids, de façon particulièrement préférentielle jusqu'à 30% en poids, et **en ce que** la part des fibres à deux composants (3) s'élève jusqu'à 30% en poids, de préférence jusqu'à 45% en poids, avantageusement jusqu'à 55% en poids, préférentiellement jusqu'à 60% en poids, de façon particulièrement préférentielle jusqu'à 70% en poids.

3. Plaque multifonctions selon la revendication 1 ou 2, **caractérisée en ce que** les fibres de bois (2) sont utilisées comme des agglomérats avec une longueur de 3 mm à 18 mm, avantageusement avec une longueur de 6 mm à 12 mm.

4. Matériau multifonctions selon l'une au moins des revendications précédentes, **caractérisé en ce que** les fibres à deux composants (3) présentent un noyau en polyéthylènetéréphtalate ou en polyéthylène, respectivement seul ou mélangé.

5. Matériau multifonctions selon l'une au moins des revendications précédentes, **caractérisé en ce que** les fibres à deux composants (3) présentent une enveloppe en co- ou iso-polyéthylènetéréphtalate.

6. Matériau multifonctions selon l'une au moins des revendications précédentes, **caractérisé en ce que** l'enveloppe des fibres à deux composants (3) présente un point de fusion inférieur à celui du noyau, l'enveloppe présentant en particulier un point de fusion inférieur à 160°C.

7. Matériau multifonctions selon l'une au moins des revendications précédentes, **caractérisé en ce que** les fibres à deux composants (3) présentent une longueur de 0,5 mm à 30 mm.

8. Matériau multifonctions selon l'une au moins des revendications précédentes, **caractérisé en ce que** la plaque multifonctions (1) présente une densité de 160 kg/m³ à 250 kg/m³.

9. Plaque multifonctions selon l'une au moins des revendications précédentes, **caractérisée en ce que** la résistance au dévissage de la plaque multifonctions (1) est supérieure à 60 N, avantageusement supérieure à 100 N, préférentiellement supérieure à 150 N.

10. Procédé de fabrication d'une plaque multifonctions (1) constituée d'une part de fibres de bois (2) de 10% en poids à 90% en poids et d'une part de fibres à deux composants (3) de 90% en poids à 10% en poids, ainsi que d'un additif ou d'un mélange d'additifs issus d'un groupe comprenant les fongicides, des insecticides, des algicides et des agents hydrofugeants, et avec une densité de 100 kg/m³ à 300 kg/m³, comprenant les étapes suivantes :
- mélangeage de fibres de bois (2) et de fibres à deux composants (3) ainsi que d'additifs ou d'un mélange d'additifs,
- dispersion d'une galette de fibres (7),
- compactage de la galette de fibres (7) sous pression,
- chauffage de la galette de fibres (7) à l'aide d'un flux d'air,
- refroidissement de la galette de fibres (7) sous pression.

11. Procédé selon la revendication 10, **caractérisé en ce que** le mélangeage est réalisé en plusieurs étapes.

12. Procédé selon la revendication 10 ou 11, **caractérisé en ce que** le compactage est réalisé en transportant la galette de fibres (7) entre deux bandes de transport (8, 9) disposées en forme de coin.

13. Procédé selon l'une au moins des revendications 10 à 12, **caractérisé en ce que** les bandes de transport (8, 9, 12, 13) présentent une bande de transport perméable à l'air.

14. Procédé selon l'une au moins des revendications 10 à 13, **caractérisé en ce que** le chauffage est réalisé au moins partiellement pendant le compactage.

15. Procédé selon l'une au moins des revendications 10 à 14, **caractérisé en ce que** le chauffage est réalisé dans un four à passage continu (14).

16. Procédé selon l'une au moins des revendications 10 à 15, **caractérisé en ce que** le refroidissement est réalisé par apport d'air accéléré et/ou par apport d'air refroidi.
